# FASCICULE DE BREVET EUROPEEN

(11) **EP 0 247 582 B1**
(45) Date de publication et mention de la délivrance du brevet: **30.01.1991**
(21) Numéro de dépôt: 87107674.1
(22) Date de dépôt: 26.05.1987
(51) Int. Cl.: C23C 28/02, C23C 24/08, C23C 24/10

(54) **Procédé de pose d'un revetement protecteur cobalt-chrom-tungstene sur une aube en alliage de titiane comportant du vanadium et aube ainsi revetu**
Verfahren zum Aufbringen einer Schutzschicht aus Kobalt-Chrom-Wolfram auf eine Turbinenschaufel aus einer Vanadium enthaltenden Titanlegierung sowie schutzbeschichtete Schaufel
Process for depositing a protective cobalt-chromium-tungsten coating on a vane composed of a titanium alloy containing vanadium, and vane thus coated

(30) Priorité: 28.05.1986 FR 8607662
(43) Date de publication de la demande: 02.12.1987
(73) Titulaire: GEC ALSTHOM SA, 75116 Paris (FR)
(72) Inventeur: Coulon, André, F-90160 Bessoncourt (FR); Bech, Ulrich, CH-6374 Buochs (CH)
(74) Mandataire: Weinmiller, Jürgen

(56) Documents cités:
- EP-A- 0 094 759
- GB-A- 1 479 855
- GB-A- 2 005 302
- US-A- 4 305 998

## Description

### Procédé de pose d'un revêtement protecteur cobalt-chrome-tungstène sur une aube en alliage de titane comportant du vanadium et aube ainsi revêtue

La présente invention a trait à un procédé de pose d'un revêtement protecteur sur une aube en alliage de titane comportant du vanadium et à une aube ainsi revêtue.

Les aubes en alliage de titane présentent l'avantage d'avoir un rapport résistance/masse volumique élevé et également une tenue mécanique remarquable dans les milieux les plus corrosifs.

Toutefois, les aubes en alliage de titane utilisées dans les turbines à vapeur, spécialement lorsque leur vitesse périphérique est élevée, sont rapidement endommagées par les gouttelettes d'eau qui se forment dans la vapeur.

Il est donc nécessaire de protéger la périphérie de ces aubes.

L'aube en alliage de titane comprenant du vanadium est caractérisée en ce qu'elle comporte à sa périphérie une couche de revêtement en alliage cobalt-chrome-tungstène d'au moins 1 mm d'épaisseur recouvrant une sous-couche de vanadium d'épaisseur comprise entre 0,5 et 1,5 mm.

Le procédé de pose de ce revêtement est le suivant : on dépose sur la partie de l'aube à revêtir de la poudre de vanadium, puis on monte la température de la poudre jusqu'à une température dépassant légèrement le point de fusion du vanadium.

On dépose ensuite sur la couche de vanadium de la poudre d'un alliage cobalt-chrome-tungstène, puis on porte cette poudre à une température supérieure à sa température de fusion et inférieure à la température de fusion du vanadium.

Grâce à ce procédé une quantité minimale de vanadium est diluée dans l'aube en alliage de titane lors de la première étape. De même, lors de la seconde étape, la dilution de l'alliage cobalt-chrome-tungstène dans la sous-couche de vanadium sera très limitée. De plus, la fusion de cette couche d'alliage n'aura aucun effet sur la liaison déjà réalisée entre sous-couche de vanadium et aube.

Pour limiter les dilutions le plus possible, on utilise de préférence un chauffage par induction avec inducteur mobile.

La présente invention sera mieux comprise à la lumière de la description qui va suivre dans laquelle la figure 1 représente une perspective de l'aube selon l'invention.

La figure 2 représente une coupe de l'aube de la figure 1.

La figure 3 représente une vue partielle de la coupe de la figure 2.

L'aube de turbine à vapeur représentée à la figure 1 comporte un pied 1 et une pale vrillée 2 comprenant un bord d'attaque 3 et un bord de fuite 4. A la partie haute de l'aube on a déposé le long du bord d'attaque 3 côté extrados une couche de revêtement protecteur 5. Cette couche de revêtement s'étend sur environ un tiers au moins de la largeur de la pale 2. Entre la pale et le revêtement est disposée une sous-couche de vanadium 6 (fig. 2).

L'aube est en alliage de titane comprenant 6% d'aluminium et entre 3,5 et 4,5% de vanadium.

Le procédé de pose du revêtement protecteur est le suivant :

La surface à revêtir de l'aube reçoit une préparation classique, puis on dépose sur cette surface de la poudre de vanadium pratiquement pur (> 90%) à faible granulométrie mélangée avec un liant. La quantité déposée est suffisante pour que l'épaisseur de la sous-couche 6 de vanadium finale soit supérieure à 1mm. L'aube est mise dans un four à induction à haute fréquence muni d'un inducteur mobile. Le four étant à vide ou avec atmosphère inerte, on préchauffe l'ambiance du four puis on chauffe la couche de vanadium par spot de 30 mm de diamètre en maintenant le spot immobile de 20 à 75 secondes et on avance de 20 mm en 20 mm.

On élève la température localement entre 1950°C et 2000°C. La température de fusion du vanadium est de 1900°C et celle de l'alliage de titane de l'ordre de 2400°C. Il s'ensuit que le vanadium est fondu alors que le substrat en alliage de titane est pâteux, ce qui est idéal pour obtenir un accrochage parfait avec faible dilution du vanadium dans le substrat. L'alliage de titane qui comporte environ 4% de vanadium peut tolérer par dilution (voir figure 3) une quantité de vanadium limitée conduisant localement à une structure bêta. L'épaisseur de cette couche 7 d'alliage avec vanadium dilué est très faible (inférieure à 1/10 mm).

Après avoir balayé toute la surface de vanadium, on fait redescendre la température du four jusqu'à l'ambiante.

On dépose ensuite sur la sous-couche de vanadium une poudre d'alliage cobalt-chrome-tungstène associée à un liant.

Cette poudre est déposée à 3 ou 4 mm des bords de la sous-couche de vanadium de façon qu'il n'y ait jamais contact entre l'alliage cobalt-chrome-tungstène et le substrat en alliage de titane.

On démarre un second cycle dans le four sous atmosphère inerte ou sous vide en chauffant par spot la couche d'alliage à une température de 50°C supérieure à la température de fusion de l'alliage cobalt-chrome-tungstène (1200°C -1500°C). Cette température étant très inférieure à la température de fusion du vanadium, il y aura une très faible dilution (voir figure 3) de l'alliage cobalt-chrome-tungstène dans le vanadium et la liaison vanadium/substrat sera maintenue intacte, la couche 8 de vanadium avec alliage cobalt-chrome-tungstène dilué étant très faible (inférieure à 1/10 mm).

La couche d'alliage déposée sera d'environ 1,5 mm d'épaisseur.

Après avoir ramené la température du four jusqu'à l'ambiante, on procède, comme il est classique, à un traitement de détente vers 700°C.

## Revendications

1. Procédé de pose d'un revêtement protecteur sur une aube (1) en alliage de titane comportant du vanadium, caractérisé en ce qu'on dépose sur la partie de l'aube (1) à revêtir de la poudre de vanadium, puis on monte la température de la poudre jusqu'à une température dépassant légèrement le point de fusion du vanadium, on dépose ensuite sur la couche de vanadium de la poudre d'un alliage cobalt-chrome-tungstène, puis on porte cette poudre à une température supérieure à sa température de fusion et inférieure à la température de fusion du vanadium.

2. Procédé de pose selon la revendication 1, caractérisé en ce qu'on utilise un chauffage par induction avec inducteur mobile pour monter la température du vanadium et de l'alliage cobalt-chrome-tungstène.

3. Aube en alliage de titane comportant du vanadium caractérisée en ce qu'elle comporte à sa périphérie une couche de revêtement (5) en alliage cobalt-chrome-tungstène d'au moins 1 mm d'épaisseur recouvrant une sous-couche de vanadium (6) d'épaisseur comprise entre 0,5 et 1,5 mm.

## Claims

1. A method of laying a protective coating on a blade (1) made of a titanium alloy including vanadium, characterized in that vanadium powder is deposited on the portion of the blade (1) to be coated, then the temperature of the powder is raised to a temperature slightly greater than the melting point of vanadium, a powder of a cobalt-chromium-tungsten alloy is then deposited on the layer of vanadium, and this powder is then raised to a temperature greater than its melting temperature and less than the melting temperature of vanadium.

2. A method according to claim 1, characterized in that the temperature of the vanadium and of the cobalt-chromium-tungsten alloy is raised by induction heating using a moving inductor.

3. A blade made of an alloy of titanium including vanadium, characterized in that it includes at its periphery a coating layer (5) of cobalt-chromium-tungsten alloy which is at least 1 mm thick and covers an underlayer (6) of vanadium which has a thickness lying in the range 0,5 mm to 1,5 mm.

## Patentansprüche

1. Verfahren zum Aufbringen einer Schutzschicht auf eine Turbinenschaufel (1), die aus einer Vanadium enthaltenden Titanlegierung besteht, dadurch gekennzeichnet, daß man auf den zu bedeckenden Teil der Schaufel (1) Vanadiumpulver aufbringt, dann die Temperatur des Pulvers bis auf einen Wert bringt, der gerade über dem Schmelzpunkt des Vanadiums liegt, dann die Vanadiumschicht mit einem Pulver einer Kobalt-Chrom-Wolfram-Legierung bedeckt, dann dieses Pulver auf eine Temperatur bringt, die höher als seine Schmelztemperatur und niedriger als die Schmelztemperatur des Vanadiums ist.

2. Verfahren nach Anspruch 1, dadurch gekennzeichnet, daß man eine Induktionserhitzung mit mobilem Induktor verwendet, um die gewünschte Temperatur des Vanadiums und der Kobalt-Chrom-Wolfram-Legierung zu erreichen.

3. Turbinenschaufel aus Titanlegierung mit Vanadium, dadurch gekennzeichnet, daß sie an ihrer Peripherie einen Belag (5) aus einer Kobalt-Chrom-Wolfram-Legierung mit einer Dicke von mindestens 1 mm aufweist, der eine Unterschicht (6) aus Vanadium einer Dicke zwischen 0,5 und 1,5 mm bedeckt.
